# EUROPÄISCHE PATENTSCHRIFT

(11) **EP 2 371 977 B1**
(45) Veröffentlichungstag und Bekanntmachung des Hinweises auf die Patenterteilung: **16.03.2016**
(21) Anmeldenummer: 11158754.9
(22) Anmeldetag: 18.03.2011
(51) Int. Cl.: C22C 19/07

(54) **Kobaltlegierung sowie Verfahren zu deren Herstellung**
Cobalt alloy and method for its manufacture
Alliage de cobalt et son procédé de fabrication

(30) Priorität: 19.03.2010 EP 10157037
(43) Veröffentlichungstag der Anmeldung: 05.10.2011
(73) Patentinhaber: Sulzer Turbo Services Venlo B.V., 5943 AD Lomm (NL)
(72) Erfinder: Mattheij, Jozef H.G., 6074 AH Melick (NL)
(74) Vertreter: Intellectual Property Services GmbH

(56) Entgegenhaltungen:
- CH-A- 504 926
- JP-A- 9 206 986
- US-A- 3 655 365
- US-A- 3 985 582
- US-A- 4 058 415
- SPIEKERMANN P: "LEGIERUNGEN - EIN BESONDERES PATENTRECHTLICHES PROBLEM? - LEGIERUNGSPRUEFUNG IM EUROPAEISCHEN PATENTAMT -", MITTEILUNGEN DER DEUTSCHEN PATENTANWAELTE, HEYMANN, KOLN, DE, 1 January 1993 (1993-01-01), pages 178-190, XP000961882, ISSN: 0026-6884
- Elihu F. Bradley: "Superalloys A Technical Guide", 1 May 1989 (1989-05-01), ASM International, Metals Park, OH 44073 pages 39-40, * p. 39-40 *

## Beschreibung

Die Erfindung betrifft eine Kobaltlegierung gemäss dem Oberbegriff des unabhängigen Patentanspruchs dieser Kategorie sowie ein Verfahren zum Herstellen einer solchen Kobaltlegierung.

Kobaltlegierungen bzw. Kobaltbasislegierungen, die üblicherweise zu den sogenannten Superlegierungen gehören, werden heute häufig für Hochtemperaturanwendungen und insbesondere in korrosiven Umgebungen eingesetzt. Sie zeichnen sich durch eine hohe (Warm-) Festigkeit aus und bieten zudem eine hohe Kriechfestigkeit sowie einen guten Widerstand gegen Fressen, Abrieb und Reibverschleiss im allgemeinen.

Insbesondere werden Kobaltbasislegierungen auch für Teile von Gasturbinen verwendet, die im Betrieb typischerweise Temperaturen von bis zu über 1000°C unter stark oxidierenden Bedingungen ausgesetzt sein können. Ein Beispiel sind die Turbinenschaufeln, vor allem diejenigen, die sich im heissesten Bereich der Turbine befinden. Hier ist es bekannt, Kobaltlegierungen als Schweiss- oder Beschichtungsmaterial sowohl für die Herstellung aber auch für die Reparatur von Turbinenschaufeln zu verwenden.

Üblicherweise enthalten bekannte Kobaltbasislegierungen die folgenden Komponenten: Neben dem Basis- bzw. Ausgleichelement Kobalt wird häufig Nickel hinzugefügt, hauptsächlich, um die austenitische Struktur zu stabilisieren. Damit ist die Struktur gemeint, welche der kubisch flächenzentrierten (fcc: face centered cubic) Struktur des Austentit entspricht.

Ferner wird insbesondere zur Verbesserung der Korrosionsbeständigkeit Chrom beigefügt. Auch ist es bekannt, der Legierung Kohlenstoff beizumischen, der dazu dient Karbide zu formen, welche die Festigkeit, die Härte und den Verschleisswiderstand erhöhen. Neben Chrom werden auch andere Metalle wie beispielsweise Wolfram, Tantal, Hafnium, Molybdän oder Zirkonium zur Bildung von Karbiden beigefügt.

Aus der US-A-4,058,415 ist beispielsweise eine gerichtet erstarrte (directionally solidified) Kobaltbasislegierung bekannt, bei welcher Tantalkarbide in einer Faserstruktur ausgeschieden werden. In der Kobaltmatrix sind die Tantalkarbide als eine gerichtet faserige Phase eingelagert, das heisst die einzelnen Tantalkarbide sind jeweils als eine längserstreckte Faser ausgebildet, wobei diese Fasern im Wesentlichen parallel zueinander entlang einer Vorzugsrichtung ausgerichtet sind.

Aus der US-A-3 655 365 sind verschiedene Legierungen bekannt, die für Werkzeuge eingesetzt werden können. Diese Legierungen bestehen aus 10 bis 40 % Wolfram und/oder Molybdän, 0,5 - 4 % Kohlenstoff und zumindest einem reaktiven Metall aus der Gruppe Chrom, Vanadium, Niob, Tantalum. Silizium oder Mangan. Der Rest der Legierung besteht aus einer Mischung von Eisen und Kobalt. Die Legierungen enthalten kein Nickel.

Die JP-A-09 206986 beschreibt ein Ventil für einen Motor, das aus einer Legierung hergestellt ist. Die Legierung enthält Chrom, Wolfram, Silizium, Kohlenstoff, Molybdän, Nickel, Niob und Kobalt. Es wird keine Aussage zum Atomverhältnis aus dem karbidbildenden Metall (Niob) zum Kohlenstoff gemacht.

Die CH-A-504 926 beschreibt Aufpanzerungen, die unter Verwendung von Schweissdrähten aus Legierungen hergestellt werden. Die Legierungen enthalten Kohlenstoff, Silizium, Mangan, Chrom, Wolfram, Molybdän, Kupfer, Eisen, Nickel und Kobalt. Es wird keine Aussage zum Atomverhältnis aus dem karbidbildenden Metall (Niob) zum Kohlenstoff gemacht.

Auch wenn sich Kobaltbasislegierungen mit Karbiden in vieler Hinsicht bewährt haben, so hat sich doch gezeigt, dass insbesondere bei hohen Temperaturen viele der Karbide nicht stabil sind, sich zersetzen und an Korngrenzen ausgeschieden bzw. abgelagert werden. Hieraus resultiert eine reduzierte Kriechfestigkeit und die Legierung wird anfälliger für Rissbildungen, insbesondere an den Korngrenzen.

Ausgehend von diesem Stand der Technik ist es daher eine Aufgabe der Erfindung, eine Kobaltlegierung vorzuschlagen, die diesen Nachteil nicht aufweist und insbesondere bei hohen Temperaturen dauerhaft sehr gute mechanische Eigenschaften aufweist. Ferner soll ein Verfahren zum Herstellen einer solchen Kobaltlegierung vorgeschlagen werden.

Die diese Aufgabe lösenden Gegenstände der Erfindung sind durch die Merkmale der unabhängigen Patentansprüche gekennzeichnet.

Erfindungsgemäss wird also eine Kobaltlegierung vorgeschlagen, bestehend aus mindestens 30 Gewichtsprozent Kobalt, Nickel, nämlich höchstens 20 Gewichtsprozent Nickel, 5 bis 30 Gewichtsprozent Chrom, 0.4 bis 2.5 Gewichtsprozent Kohlenstoff sowie mindestens einem karbidbildenden Metall das mit dem Kohlenstoff Karbide bildet, wobei das Atomverhältnis in der Legierung aus dem karbidbildenden Metall zu dem Kohlenstoff mindestens 0.8 beträgt, wobei die Legierung optional ferner eines oder mehrere der Elemente Molybdän, Wolfram, Aluminium, Titan, Niob, Eisen, Silizium, Mangan, Vanadium, Bor, Zirkonium sowie Verunreinigungen enthalten kann. Die Karbide liegen als stabile Karbide in Form einer fein verteilten Phase ohne Vorzugsrichtung in der Legierung vor.

Es hat sich gezeigt, dass diese Kobaltlegierung eine deutlich höhere Hochtemperaturstabilität aufweist, insbesondere hinsichtlich der Karbide. Im Unterschied zu bekannten Kobaltbasislegierungen, die durch eine gerichtete Erstarrung gekennzeichnet sind, bei der die Karbide in einer gerichteten Faserstruktur ausgeschieden werden, lässt sich die erfindungsgemässe Kobaltlegierung als eine äquiaxiale Legierung bezeichnen. Die einzelnen Karbide haben keine wesentliche Vorzugsrichtung, sind also beispielsweise nicht faserartig ausgebildet sonder eher Körnern vergleichbar. Diese Karbide sind fein und im wesentlichen gleichmässig über die Kobaltmatrix verteilt, das heisst die Karbide bilden eine fein verteilte Phase. Eine Vorzugsrichtung wie in den gerichtet erstarrten Kobaltlegierungen existiert bei der erfindungsgemässen Kobaltlegierung nicht.

Bei den als optional bezeichneten Komponenten, die Bestandteil der erfindungsgemässen Kobaltlegierung sein können, handelt es sich um Elemente, die üblicherweise in Superlegierungen, insbesondere in Kobaltbasislegierungen als Zusätze verwendet werden.

Vorzugsweise sind die Karbide zumindest überwiegend vom MC Typ. Bei diesem besonders stabilen Typ ist in dem jeweiligen Karbid das Atomverhältnis von Metall zu Kohlenstoff eins zu eins, also ist jedes Kohlenstoffatom mit genau einem Metallatom zu einem Karbid verbunden.

Erfindungsgemäss wird ferner ein Verfahren zum Herstellen einer solchen Kobaltlegierung vorgeschlagen, bei welchem die Komponenten der Legierung durch Wärmeeintrag in eine Schmelze überführt werden und anschliessend zur Erzeugung der fein verteilten Karbide eine Abkühlung mit einer Kühlrate von mindestens einem Grad pro Sekunde, insbesondere mindestens zehn Grad pro Sekunde, erfolgt. Diese schnelle Abkühlung erzeugt die fein verteilte Karbidphase.

Für die Erzeugung der fein verteilten Karbidphase ohne Vorzugsrichtung hat es sich als wesentlich erwiesen, dass ein möglichst rasches Abkühlen der Legierung realisiert wird. Es hat sich gezeigt, dass bei einer Kühlrate von mindestens einem Grad pro Sekunde, insbesondere mindestens zehn Grad pro Sekunde, die gewünschte Struktur der Karbidphase realisierbar ist, nämlich die feine Verteilung der Karbide und das Vermeiden einer Vorzugsrichtung wie sie bei den gerichtet erstarrten Legierungen vorhanden ist.

Weitere vorteilhafte Massnahmen und Ausgestaltungen der Erfindung ergeben sich aus den abhängigen Ansprüchen.

Im Folgenden wird die Erfindung anhand eines Ausführungsbeispiels und anhand der Zeichnung näher erläutert. In der einzigen Zeichnungsfigur zeigt:
- Fig. 1:: eine vergrösserte Ansicht einer Schicht aus einem Ausführungsbeispiel einer erfindungsgemässen Legierung.

Durch die Erfindung wird eine Kobaltlegierung vorgeschlagen, welche Karbide enthält und die insbesondere dadurch gekennzeichnet ist, dass die Karbide in Form einer fein verteilten Phase ohne Vorzugsrichtung in der Legierung vorliegen. Damit ist gemeint, dass die Karbide nicht -wie dies in den gerichtet verfestigten Kobaltlegierungen der Fall ist- jeweils Fasern bilden, die entlang einer Vorzugsrichtung ausgerichtet sind, sondern die einzelnen Karbide sind wie Körner ausgebildet, ihre Ausscheidung erfolgt äquiaxial und sie sind fein verteilt über die Kobaltmatrix.

Dabei ist es bevorzugt, dass hauptsächlich besonders stabile Karbide vom MC Typ gebildet werden, das heisst das Atomverhältnis vom Metall M zum Kohlenstoff C im Karbid ist eins zu eins.

Um diese fein verteilte Karbidphase in der Kobaltmatrix zu realisieren, wird ein schnelles Abkühlen der Legierung realisiert.

Abgesehen von Verunreinigungen besteht die erfindungsgemässe Legierung aus mindestens 30 Gewichtsprozent (Gew.%) Kobalt (Co), das als Basismaterial und Ausgleichmaterial der Legierung dient, höchstens 20 Gew.% Nickel (Ni), 5 bis 30 Gew.% Chrom (Cr), 0.4 bis 2.5 Gew.% Kohlenstoff (C) sowie mindestens einem karbidbildenden Metall, das mit dem Kohlenstoff Karbide bildet. Das Atomverhältnis aus dem karbidbildenden Metall bzw. den karbidbildenden Metallen M und dem Kohlenstoff C beträgt mindestens 0.8, dass heisst vom Atomverhältnis ist pro Kohlenstoffatom C mindestens 0.8 Metallatom M vorhanden. Hierdurch wird unter anderem gewährleistet, dass überwiegend Karbide vom MC Typ ausgeschieden werden. Optional kann die Legierung ferner noch eines oder mehrere der folgenden Elemente enthalten, die üblicherweise in Kobaltbasislegierungen verwendet werden: Molybdän, Wolfram, Aluminium, Titan, Niob, Eisen, Silizium, Mangan, Vanadium, Bor, Zirkonium sowie Verunreinigungen enthalten kann

Um eine möglichst feine Verteilung der Karbide über die Kobaldmatrix zu erzielen, ist es bevorzugt, dass zumindest der überwiegende Teil der Karbide jeweils kleiner als fünf Mikrometer ist, vorzugsweise kleiner oder etwa gleich ein Mikrometer.

Als karbid bildende Metalle eignen sich einige Metalle. Vorzugsweise umfasst das karbidbildende Metall mindestens ein Metall aus der Gruppe, die aus Tantal (Ta), Hafnium (Hf), Zirkonium (Zr) und Niob (Nb) besteht. Dabei ist Tantal besonders bevorzugt. Dass manche Elemente wie beispielsweise Zirkonium oder Niob sowohl als Karbidbildner als auch als optionale Komponente der Legierung genannt sind, ist so zu verstehen, dass diese Elemente einen ersten Teil umfassen, der als Karbidbildner dient und einen zweiten Teil, der keine Karbide bildet, sondern eine andere Funktion in der Legierung erfüllen kann.

In der Praxis hat es sich bewährt, wenn als karbidbildendes Metall 5 bis 30Gew.% Tantal enthalten sind, wobei das Tantal ganz oder teilweise und etwa im Atomverhältnis eins zu eins durch Hafnium und/oder Zirkonium ersetzt sein kann. "Im Atomverhältnis eins zu eins" bedeutet dabei, dass eine Anzahl von Tantal-Atomen durch eine gleich grosse Anzahl von Hafnium-Atomen oder eine gleich grosse Anzahl von Zirkonium-Atomen, oder eine gleich grosse Anzahl einer Mischung von Hafnium- und Zirkoniumatomen ersetzt werden kann.

Bei dem erfindungsgemässe Verfahren zum Herstellen der erfindungsgemässen Kobaltlegierung werden die Komponenten der Legierung durch Wärmeeintrag in eine Schmelze überführt und anschliessend erfolgt zur Erzeugung der fein verteilten Karbide eine schnelle Abkühlung mit einer Kühlrate von mindestens einem Grad pro Sekunde, insbesondere mindestens zehn Grad pro Sekunde.

Gemäss einer bevorzugten Verfahrensführung erfolgt der Wärmeeintrag durch Laserschweissen, weil bei diesem Prozess die erforderliche Kühlrate relativ einfach zu realisieren ist.

Die erfindungsgemässe Kobaltlegierung und das erfindungsgemässe Verfahren lassen sich insbesondere zum Schweissen oder Beschichten, insbesondere mittels Laserschweissens verwenden.

### Beispiel:

Das Ausgangsmaterial für die Legierung wird in Form einer Pulvermischung bereitgestellt. Das Ausgangsmaterial enthält (abgesehen von Verunreinigungen) 10 Gew.% Nickel, 20 Gew% Chrom, 20 Gew% Tantal, 1.2 Gew% Kohlenstoff. Der Rest ist Kobalt. Das Tantal kann ganz oder teilweise und etwa im Atomverhältnis eins zu eins durch Hafnium und/oder Zirkonium ersetzt sein. Dieses Pulver wird nun in einem an sich bekannten Laserschweissprozess auf ein Substrat aufgebracht. Mit dem Laserstrahl wird auf dem Substrat lokal ein Schmelzbad erzeugt, in welches das Pulver eingebracht wird. Beim anschliessenden Abkühlen, das mit mindestens einem Grad pro Sekunde erfolgt, bildet sich dann die erfindungsgemässe Kobaltlegierung mit der fein verteilten Karbidphase. Das Pulver dient hier also als Schweisszusatz (weld filler) in einem Laserschweissprozess.

Fig. 1 zeigt eine vergrösserte Ansicht einer Schicht aus dem Ausführungsbeispiel einer erfindungsgemässen Legierung. Die helleren Flecken bzw. Punkte bilden die Karbidphase, die in der darstellungsgemäss schwarzen bzw. dunkleren Matrix eingelagert ist. Es ist deutlich zu erkennen, dass die einzelnen Karbide wie Körner ausgebildet sind, ihre Ausscheidung erfolgt äquiaxial , also ohne Vorzugsrichtung, und sie sind fein und gleichmässig verteilt über die Kobaltmatrix. Der überwiegende Teil der Karbide hat eine Erstreckung die kleiner oder etwa gleich einem Mikrometer ist. Um zu demonstrieren, dass die Karbide insbesondere auch bei hohen Temperaturen stabil sind, wurde die in Fig. 1 dargestellte Legierung tausend Stunden bei 1000°C gehalten. Fig. 1 zeigt die Kobaltlegierung nach dieser Glühbehandlung.

Die erfindungsgemässe Kobaltlegierung eignet sich sowohl als Schweissmaterial, zum Beispiel zur Erzeugung von Schweissnähten oder zum Reparieren von Werkstücken oder zum Auftragsschweissen, beispielsweise zur Herstellung von Komponenten, als auch als Beschichtungsmaterial, beispielsweise, um auf einem Substrat eine Schutzschicht gegen (Heiss-) Korrosion oder Verschleiss aufzubringen.

Insbesondere eignet sich die erfindungsgemässe Kobaltlegierung bzw. das erfindungsgemässe Verfahren zur Herstellung oder zur Reparatur von Teilen einer Gasturbine insbesondere zur Herstellung und zur Reparatur von Turbinenschaufeln.

## Patentansprüche

1. Kobaltlegierung bestehend aus mindestens 30 Gewichtsprozent Kobalt, 0 bis 20 Gewichtsprozent Nickel, 5 bis 30 Gewichtsprozent Chrom, 0.4 bis 2.5 Gewichtsprozent Kohlenstoff sowie mindestens einem karbidbildenden Metall, das mit dem Kohlenstoff Karbide bildet, wobei das Atomverhältnis in der Legierung aus dem karbidbildenden Metall zu dem Kohlenstoff mindestens 0.8 beträgt, wobei die Legierung Verunreinigungen enthalten kann und die Karbide in Form einer fein verteilten Phase ohne Vorzugsrichtung in der Legierung vorliegen, **gekennzeichnet durch** 10 Gewichtsprozent Nickel, 20 Gewichtsprozent Chrom, als karbidbildendes Metall 20 Gewichtsprozent Tantal, 1.2 Gewichtsprozent Kohlenstoff und dem Rest Kobalt, wobei das Tantal ganz oder teilweise und im Atomverhältnis eins zu eins **durch** Hafnium und/oder Zirkonium ersetzt sein kann.

2. Kobaltlegierung nach Anspruch 1, wobei die Karbide überwiegend vom MC Typ sind.

3. Kobaltlegierung nach einem der vorangehenden Ansprüche, wobei zumindest der überwiegende Teil der Karbide jeweils kleiner als fünf Mikrometer, vorzugsweise kleiner oder etwa gleich ein Mikrometer ist.

4. Verfahren zum Herstellen einer Kobaltlegierung gemäss einem der Ansprüche 1 bis 3, bei welchem die Komponenten der Legierung durch Wärmeeintrag in eine Schmelze überführt werden und anschliessend zur Erzeugung der fein verteilten Karbide eine Abkühlung mit einer Kühlrate von mindestens einem Grad pro Sekunde, insbesondere mindestens zehn Grad pro Sekunde, erfolgt.

5. Verfahren nach Anspruch 4 wobei der Wärmeeintrag durch Laserschweissen erfolgt.

6. Verwendung einer Kobaltlegierung gemäss einem der Ansprüche 1 bis 3 oder eines Verfahrens gemäss einem der Ansprüche 4 oder 5 zum Schweissen oder Beschichten, insbesondere mittels Laserschweissens.

7. Verwendung einer Kobaltlegierung gemäss einem der Ansprüche 1 bis 3 oder eines Verfahrens gemäss einem der Ansprüche 4 oder 5 zur Herstellung oder zur Reparatur von Teilen einer Gasturbine insbesondere von Turbinenschaufeln.

## Claims

1. A cobalt alloy comprising at least 30% by weight cobalt, 0 to 20% by weight nickel, 5 to 30% by weight chromium, 0.4 to 2.5% by weight carbon as well as at least one carbide-forming metal which forms carbides with the carbon, wherein the atomic ratio in the alloy of the carbide-forming metal to the carbon amounts to at least 0.8, wherein the alloy can include contaminants and the carbides are present in the alloy in the form of a finely dispersed phase without a preferred direction,
**characterized by**
10% by weight nickel, 20% by weight chromium, 20% by weight tantalum, as the carbide-forming metal, 1.2% by weight carbon and the remainder cobalt, wherein the tantalum can be replaced entirely or partially and in an atomic ratio of one to one by hafnium and/or zirconium.

2. A cobalt alloy in accordance with claim 1, wherein the carbides are predominantly of the MC type.

3. A cobalt alloy in accordance with one of the preceding claims, wherein at least the predominant part of the carbides is in each case smaller than five micrometers, preferably smaller than or approximately equal to one micrometer.

4. A method for manufacturing a cobalt alloy in accordance with one of the claims 1 to 3, wherein the components of the alloy are converted into a melt by heat input and a cooling subsequently takes place with a cooling rate of at least one degree per second, in particular at least ten degrees per second, to produce the finely dispersed carbides.

5. A method in accordance with claim 4, wherein the heat input takes place by laser welding.

6. Use of a cobalt alloy in accordance with any one of the claims 1 to 3 or of a method in accordance with one of the claims 4 or 5 for welding or coating, in particular by means of laser welding.

7. Use of a cobalt alloy in accordance with any one of the claims 1 to 3 or of a method in accordance with one of the claims 4 or 5 for manufacturing or for repairing parts of a gas turbine, in particular of turbine vanes.

## Revendications

1. Alliage de cobalt consistant en au moins 30 % en poids de cobalt, 0 à 20 % en poids de nickel, 5 à 30 % en poids de chrome, 0,4 à 2,5 % en poids de carbone et au moins un métal formant carbure, qui forme un carbure avec le carbone, dans lequel le rapport atomique de l'alliage du métal formant carbure sur le carbone est d'au moins 0,8, dans lequel l'alliage peut contenir des impuretés, et les carbures sont présents dans l'alliage sous la forme d'une phase finement dispersée sans direction privilégiée **caractérisé par**
10 % en poids de nickel, 20 % en poids de chrome, 20 % en poids de tantale, comme le métal formant carbure, 1,2 % en poids de carbone et le reste de cobalt, dans lequel le tantale peut être remplacé en totalité ou en partie, et selon un rapport atomique d'un pour un, par de l'hafnium et/ou du zirconium.

2. Alliage de cobalt selon la revendication 1, dans lequel les carbures sont de manière prépondérante du type MC.

3. Alliage de cobalt selon l'une quelconque des revendications précédentes, dans lequel au moins la majeure partie des carbures est respectivement inférieure à cinq microns, de préférence inférieure ou égale à un micron.

4. Procédé de production d'un alliage de cobalt selon l'une quelconque des revendications 1 à 3, dans lequel les composants de l'alliage sont convertis par apport de chaleur en une masse fondue, et un refroidissement intervient ensuite pour produire les carbures finement dispersés, à une vitesse de refroidissement d'au moins un degré par seconde, en particulier d'au moins dix degrés par seconde.

5. Procédé selon la revendication 4, dans lequel l'apport de chaleur survient par soudage laser.

6. Utilisation d'un alliage de cobalt selon l'une quelconque des revendications 1 à 3 ou d'un procédé selon l'une quelconque des revendications 4 ou 5, pour souder ou revêtir, en particulier via un soudage laser.

7. Utilisation d'un alliage de cobalt selon l'une quelconque des revendications 1 à 3 ou d'un procédé selon l'une quelconque des revendications 4 ou 5, pour fabriquer ou réparer des pièces d'une turbine à gaz, en particulier des pales de turbine.
